# EUROPÄISCHE PATENTSCHRIFT

(11) **EP 3 167 094 B1**
(45) Veröffentlichungstag und Bekanntmachung des Hinweises auf die Patenterteilung: **10.07.2019**
(21) Anmeldenummer: 15726870.7
(22) Anmeldetag: 05.05.2015
(51) Int. Cl.: C23C 8/02, C23C 8/34, C23C 8/26, F02M 61/16, F02M 61/10

(54) **VERFAHREN ZUM NITRIEREN EINES BAUTEILS EINES KRAFTSTOFFEINSPRITZSYSTEMS**
METHOD OF NITRIDING A COMPONENT OF A FUEL INJECTION SYSTEM
PROCÉDÉ DE NITRURATION D'UN COMPOSANT D'UN SYSTÈME D'INJECTION DE CARBURANT

(30) Priorität: 11.07.2014 DE 102014213510
(43) Veröffentlichungstag der Anmeldung: 17.05.2017
(73) Patentinhaber: Robert Bosch GmbH, 70442 Stuttgart (DE)
(72) Erfinder: WERGER, Heinrich, A-5431 Kuchl (AT); PAULUS, Christian, A-5411 Oberalm (AT)
(86) Internationale Anmeldenummer: PCT/EP2015/059781
(87) Internationale Veröffentlichungsnummer: WO 2016/005073

(56) Entgegenhaltungen:
- WO-A1-01/42528
- WO-A1-2006/018348
- DE-A1- 3 042 469
- DE-A1-102009 035 288
- STILES M ET AL: "Beschleunigung des Gasnitrierprozesses durch eine Vorbehandlung in der reaktiven Gasphase", HTM HÄRTEREI TECHNISCHE MITTEILUNGEN: ZEITSCHRIFT FÜR WERKSTOFFE, WÄRMEBEHANDLUNG UND FERTIGUNG, Bd. 53, Nr. 4, Juli 1998 (1998-07), Seiten 211-221, XP000772962, CARL HANSER VERLAG, MÜNCHEN [DE] ISSN: 0341-101X
- DONG J ET AL: "Auswirkung von Reaktionsschichten an Stahloberflächen beim kurzzeitigen Gasnitrieren", HTM HÄRTEREI TECHNISCHE MITTEILUNGEN: ZEITSCHRIFT FÜR WERKSTOFFE, WÄRMEBEHANDLUNG UND FERTIGUNG, Bd. 52, Nr. 6, November 1997 (1997-11), Seiten 356-364, XP000735229, CARL HANSER VERLAG, MÜNCHEN [DE] ISSN: 0341-101X
- MITTEMEIJER E J: "Fundamentals of Nitriding and Nitrocarburizing", ASM Handbook: Steel Heat Treating Fundamentals and Processes, Bd. 4A 30. November 2013 (2013-11-30), Seiten 619-646, XP055200892, ISBN: 978-1-62-708011-8 Gefunden im Internet: URL:https://www.is.mpg.de/14343245/Mitteme ijer_ASM_Handbook_4A_2013.pdf [gefunden am 2015-07-08]

## Beschreibung

Die Erfindung betrifft ein Verfahren zum Nitrieren eines hochdruckbelasteten, aus einem legierten Stahl bestehenden Bauteils eines Kraftstoffeinspritzsystems.

### Stand der Technik

Aus der Offenlegungsschrift DE 102 56 590 A1 ist bekannt, dass eine Einspritzdüse eines Kraftstoffeinspritzsystems sehr widerstandsfähig wird, wenn die Einspritzdüse einen nitrierten Zustand aufweist. Dabei erhöhen sich vor allem die Korrosionsbeständigkeit und der Verschleißwiderstand. Auf das Nitrierverfahren an sich wird in dieser Schrift jedoch nicht eingegangen.

Weiterhin ist aus der Offenlegungsschrift WO 2001/042528 A1 ein Verfahren zum Nitrieren einer Einspritzdüse bekannt. Das bekannte Nitrierverfahren weist in einem ersten Schritt ein Nitrocarburierverfahren in einem Salzbad auf und danach in einem zweiten Schritt ein Gasnitrierverfahren bei einer Temperatur zwischen 520°C und 580°C bei niedrigem Nitrierpotential bzw. niedriger Nitrierkennzahl (im Bereich zwischen 0,08 und 0,5), also im sogenannten α-Bereich des Lehrer-Diagramms.

DE 10 2009 035288 A offenbart die thermochemische Diffusionsnitrierung (Ammoniak, 24 h, 480 °C) eines Düsenkörpers und/oder einer darin längsbeweglichen Düsennadel, jeweils aus legiertem Stahl als Teile eines Kraftstoffeinspritzsystems.

Die Belastungen der Bauteile eines Kraftstoffeinspritzsystems mit unter sehr hohem Druck stehendem Kraftstoff können - speziell im Bereich von Drosselstellen - zu einer sehr hohen Kavitationsbelastung dieser Bauteile führen.

Selbst bei den mit oben beschriebenem Nitrierverfahren behandelten Bauteilen kann dies zu größeren Kavitationsschäden führen.

### Offenbarung der Erfindung

Demgegenüber minimiert das erfindungsgemäße Nitrierverfahren die durch die hohe Druckbelastung hervorgerufenen Kavitationsschäden, indem die Duktilität (Zähigkeit) unter der Materialoberfläche der Bauteile durch das Nitrierverfahren weiter gesteigert wird. Zusätzlich wirkt sich das Nitrierverfahren positiv auf die Schwellfestigkeit aus. Dadurch wird die Lebensdauer bzw. die Dauerfestigkeit der Bauteile gesteigert.

Dazu weist das Verfahren zum Nitrieren eines hochdruckbelasteten, aus einem legierten Stahl bestehenden Bauteils eines Kraftstoffeinspritzsystems folgende Verfahrensschritte auf:
- Aktivieren des Bauteils in anorganischer Säure,
- Voroxidieren des Bauteils in sauerstoffhaltiger Atmosphäre zwischen 380°C und 420°C,
- Nitrieren des Bauteils zwischen 520°C und 570°C bei einer hohen ersten Nitrierkennzahl K_{N,1} im ε-Nitrid-Bereich,
- Nitrieren des Bauteils zwischen 520°C und 570°C bei einer niedrigen zweiten Nitrierkennzahl K_{N,2} im γ'-Nitrid-Bereich, wobei die Nitrierkennzahl definiert ist als K_{N} = p(NH₃)/p(H₂)^{3/2}.

Durch das Aktivieren wird der Widerstand des Bauteils gegen das Eindiffundieren des Stickstoffs verringert. Dieser Schritt erhöht also die Nitrierbarkeit des Bauteils. Das anschließende Voroxidieren führt dazu, dass das Bauteil im Betrieb eine höhere Korrosionsbeständigkeit aufweist.

Das eigentliche Nitrieren wird in zwei Schritte unterteilt, bei denen ammoniakhaltiges Gas verwendet wird:
- Ein erster Nitrierschritt mit einer ersten Nitrierkennzahl K_{N,1} im ε-Nitrid-Bereich dient der Stickstoffaufnahme des Bauteils und damit der Erhöhung der Härte des Bauteils, sowohl in der sogenannten Verbindungsschicht an der Oberfläche des Bauteils als auch in der darunter liegenden Diffusionsschicht.
- Ein zweiter Nitrierschritt mit einer zweiten Nitrierkennzahl K_{N,2} im γ'-Nitrid-Bereich führt dazu, dass die Verbindungsschicht nicht zu dick wird. Die Verbindungsschicht besitzt zwar eine hohe Härte, ist aber gleichzeitig sehr spröde und damit auch sehr anfällig gegenüber Kavitationsbelastungen.

Durch das erfindungsgemäße Nitrierverfahren werden neben der Reduktion der Dicke der spröden Verbindungsschicht vor allem die Nitrideinlagerungen entlang der Korngrenzen in der Diffusionsschicht gegenüber den bekannten Nitrierverfahren reduziert. Dadurch werden die Korngrenzen weniger bruchempfindlich, was die Zähigkeit und damit die Robustheit gegenüber Kavitationsangriff, sowie die Schwellfestigkeit des Bauteils erhöht.

Vorteilhafterweise liegt die erste Nitrierkennzahl K_{N,1} zwischen 1 und 10, vorzugsweise zwischen 2 und 8. Die erste Nitrierkennzahl K_{N,1} ist also vergleichsweise hoch. Dadurch befindet man sich im Lehrer-Diagramm bei Temperaturen zwischen 520°C und 570°C im Wesentlichen im ε-Nitrid-Bereich, welcher eine hohe Stickstoffaufnahme des aktivierten und vom Nitriergas umströmten Bauteils sicherstellt.

Weiterhin vorteilhafterweise liegt die zweite Nitrierkennzahl K_{N,2} zwischen 0,2 und 0,4. Die zweite Nitrierkennzahl K_{N,2} ist also vergleichsweise niedrig. Dadurch wird ein tiefes Eindiffundieren eines hohen Stickstoffgehalts in das Bauteil behindert. Es erhöht sich vorwiegend der Stickstoffgehalt in der Verbindungsschicht; im Grundwerkstoff steigt der Stickstoffmassenanteil auf nicht mehr als etwa 6%. Die Zähigkeit des Bauteils bleibt somit weitestgehend erhalten.

Erfindungsgemäß weist ein Bauteil, das nach dem erfindungsgemäßen Verfahren nitriert wurde, an seiner Oberfläche einen Massenanteil des Stickstoffs zwischen 11% und 25% auf. Dies sorgt für eine sehr harte, kavitations-, verschleiß- und korrosionsbeständige Oberfläche des Bauteils.

In einer weiteren vorteilhaften Ausführung weist ein Bauteil, das nach dem erfindungsgemäßen Verfahren nitriert wurde, in einer ersten Tiefe t₁ von 10 µm zu der Oberfläche des Bauteils einen Massenanteil des Stickstoffs zwischen 3% und 8% auf. Der vergleichsweise starke Abfall des Massenanteils des Stickstoffs bereits in 10 µm Bauteiltiefe führt zu einer vergleichsweise hohen Zähigkeit des Bauteils trotz der hohen Oberflächenhärte. In etwa dieser Bauteiltiefe befindet sich auch der Übergang von der Verbindungs- zur Diffusionsschicht.

In einer weiteren vorteilhaften Ausführung weist ein Bauteil, das nach dem erfindungsgemäßen Verfahren nitriert wurde, in einer zweiten Tiefe t₂ von 15 µm zu der Oberfläche des Bauteils einen Massenanteil des Stickstoffs zwischen 2% und 7% auf. Dies führt zu einer weiteren Erhöhung der Zähigkeit des Bauteils im Vergleich zu bekannten Nitrierverfahren.

In einer weiteren vorteilhaften Ausführung weist ein Bauteil, das nach dem erfindungsgemäßen Verfahren nitriert wurde, in einer dritten Tiefe t₃ von 20 µm zu der Oberfläche des Bauteils einen Massenanteil des Stickstoffs zwischen 2% und 6% auf. Dies führt zu einer weiteren Erhöhung der Zähigkeit des Bauteils im Vergleich zu bekannten Nitrierverfahren.

Ab dieser Bauteiltiefe verläuft der Stickstoffanteil asymptotisch bis zum Ende der Diffusionszone, um dann zum Ende der Diffusionszone relativ abrupt auf den im Grundwerkstoff bereits enthaltenen Stickstoffanteil abzufallen. Üblicherweise reicht die Diffusionszone dabei bis etwa 500 µm ins Bauteilinnere. Der Stickstoffanteil ist ab der dritten Tiefe t₃ so weit abgesenkt, dass sich nur noch wenige Nitrideinlagerungen bilden. Die notwendige Zähigkeit des Werkstoffs ist somit ab dieser Bauteiltiefe gegeben.

In einer erfindungsgemäßen Ausführung ist das Bauteil ein Düsenkörper eines Kraftstoffinjektors zum Einspritzen von Kraftstoff in einen Brennraum einer Brennkraftmaschine, wobei der Kraftstoffinjektor eine Düsennadel aufweist, die längsbeweglich in dem Düsenkörper geführt ist. Aufgrund des hohen Drucks und der hohen Strömungsgeschwindigkeit des Kraftstoffs in dem Kraftstoffinjektor und dort speziell im Düsenkörper eignet sich eben gerade der Düsenkörper für ein erfindungsgemäßes Nitrierverfahren. Beispielsweise an den Einspritzöffnungen des Düsenkörpers, welche in den Brennraum der Brennkraftmaschine münden, besteht unter Umständen eine sehr hohe Kavitationsbelastung. Aufgrund der gesteigerten Schwellfestigkeit des Düsenkörpers durch das erfindungsgemäße Nitrierverfahren können dadurch hervorgerufene Kavitationsschäden minimiert oder sogar gänzlich vermieden werden.

### Zeichnungen

**Fig.1** zeigt ein Lehrer-Diagramm, in dem die Nitrierkennzahl K_{N} über der Nitriertemperatur T aufgetragen ist, wobei ein Bereich für einen Verfahrensschritt des erfindungsgemäßen Verfahrens mit einer zweiten Nitrierkennzahl K_{N,2} gekennzeichnet ist.
**Fig.2** zeigt ein Diagramm, in dem der Massenanteil des Stickstoffs eines mit dem erfindungsgemäßen Verfahren nitrierten Bauteils in Abhängigkeit der Bauteiltiefe.
**Fig.3** zeigt schematisch einen Teil eines Kraftstoffinjektors, wobei nur die wesentlichen Bereiche dargestellt sind.

### Beschreibung

**Fig.1** zeigt ein Lehrer-Diagramm: Es werden die verschiedenen Zustandsphasen des Systems Eisen-Stickstoff eines Bauteils in Abhängigkeit der Temperatur T und der Nitrierkennzahl K_{N} gezeigt. Die Nitrierkennzahl K_{N} ist logarithmisch über der Nitriertemperatur T aufgetragen. Die Nitrierdauer ist im Lehrer-Diagramm nicht angegeben, üblicherweise liegt sie jedoch in einem Bereich zwischen 1 Stunde und 100 Stunden.

Die Nitrierkennzahl K_{N} ist definiert als ${K}_{N} = \frac{p \left({NH}_{3}\right)}{p {\left({H}_{2}\right)}^{3 / 2}}$

Dabei sind p(NH₃) der Partialdruck des Ammoniaks und p(H₂) der Partialdruck des Wasserstoffs. Der Partialdruck ist jeweils der Druck in einem idealen Gasgemisch, der einer einzelnen Gaskomponente zugeordnet ist. Das heißt, der Partialdruck entspricht dem Druck, den die einzelne Gaskomponente bei alleinigem Vorhandensein im betreffenden Volumen ausüben würde. Der Partialdruck wird üblicherweise dann anstelle der Massenkonzentration verwendet, wenn das Diffusionsverhalten des gelösten Gases betrachtet wird.

Die Zustandsphasen des Systems Eisen-Stickstoff werden unterteilt in einen ε-Nitrid-Bereich, einen γ-Nitrid-Bereich, einen γ'-Nitrid-Bereich und einen α-Nitrid-Bereich. ε-Nitride weisen sehr hohe Stickstoffmassenanteile auf und sind in der Regel an der Oberfläche des nitrierten Bauteils zu finden, der sogenannten Verbindungsschicht oder der darunter liegenden Diffusionsschicht. Der y'-Nitrid-Bereich weist ebenfalls einen hohen Stickstoffanteil auf, allerdings mit mehr Ordnung der Stickstoffatome als im ε-Nitrid-Bereich. Der y'-Nitrid-Bereich ist ebenfalls in der Verbindungs- und Diffusionsschicht zu finden. Sowohl der ε-Nitrid-Bereich als auch der y'-Nitrid-Bereich sind vergleichsweise hart und spröde. Bei sehr hohen Temperaturen, jedoch außerhalb des erfindungsgemäßen Nitrierverfahrens, treten auch γ-Nitride auf, die sehr hohe Stickstoffkonzentrationen aufweisen. Der α-Nitrid-Bereich weist eine vergleichsweise niedrige Stickstoffkonzentration auf und ist vergleichsweise zäh. α-Nitrid-Bereiche sind üblicherweise in der Diffusionsschicht und im Grundwerkstoff zu finden.

**Fig.1** zeigt einen schraffierten Bereich 12, der im Wesentlichen im y'-Nitrid-Bereich liegt, mit einer Temperatur T im Bereich zwischen ca. 520°C und 570°C und mit einer Nitrierkennzahl K_{N} im Bereich zwischen ca. 0,2 und 0,4. Dieser schraffierte Bereich kennzeichnet im erfindungsgemäßen Nitrierverfahren den Verfahrensschritt mit der niedrigen zweiten Nitrierkennzahl K_{N,2}.

**Fig.2** zeigt ein Diagramm, in dem der Massenanteil des Stickstoffs "Mass-% of N" eines mit dem erfindungsgemäßen Verfahren nitrierten Bauteils über der Bauteiltiefe "t [µm]" aufgetragen ist. Dabei verläuft die Bauteiltiefe t senkrecht zur Oberfläche und der Massenanteil des Stickstoffs ist für einen Bereich angegeben, der mit mindestens 1 mm Abstand zur nächsten Kante oder zum nächsten Konturübergang liegt. Die Kurve "MAX" stellt den maximalen und die Kurve "MIN" den minimalen Massenanteil des Stickstoffs des behandelten Bauteils dar.

In **Fig.2** ist zu erkennen, dass die stickstoffhaltige Verbindungsschicht eines mit dem erfindungsgemäßen Verfahren behandelten Bauteils nur etwa 5 µm bis 10 µm stark ist und danach die Diffusionsschicht beginnt. Die Diffusionsschicht kann bis über 500 µm in die Bauteiltiefe reichen, was aber aus Darstellungsgründen in der **Fig.2** nicht gezeigt ist.

**Fig.3** zeigt schematisch einen Teil eines Kraftstoffinjektors 1, wobei nur die wesentlichen Bereiche dargestellt sind. Der Kraftstoffinjektor 1 weist einen Düsenkörper 4 auf, in dem ein Druckraum 2 ausgebildet ist. Der Druckraum 2 ist mit unter Hochdruck stehendem Kraftstoff gefüllt und wird beispielsweise von einem nicht dargestellten Common Rail oder einer nicht dargestellten Hochdruckpumpe eines Kraftstoffeinspritzsystems gespeist. Im Druckraum 2 ist eine Düsennadel 3 längsbeweglich angeordnet. Die Düsennadel 3 öffnet und schließt durch ihre Längsbewegung im Düsenkörper 4 ausgebildete Einspritzöffnungen 5 zum Einspritzen von Kraftstoff in einen Brennraum einer nicht dargestellten Brennkraftmaschine. Der Düsenkörper 4 ist speziell im Bereich der Einspritzöffnungen 5 Kavitationsrisiken ausgesetzt. Um die Kavitationsresistenz des Düsenkörpers 4 zu erhöhen, wird das erfindungsgemäße Nitrierverfahren eingesetzt.

Das erfindungsgemäße Verfahren zum Nitrieren eines hochdruckbelasteten, aus einem legierten Stahl bestehenden Bauteils eines Kraftstoffeinspritzsystems, beispielsweise des Düsenkörpers 4, besteht aus folgenden Verfahrensschritten:
1) Aktivieren des Bauteils in anorganischer Säure.
2) Voroxidieren des Bauteils in sauerstoffhaltiger Atmosphäre zwischen 380°C und 420°C.
3) Nitrieren des Bauteils zwischen 520°C und 570°C bei einer hohen ersten Nitrierkennzahl K_{N,1} im ε-Nitrid-Bereich, vorzugsweise mit 1 ≤ K_{N,1} ≤ 10.
4) Nitrieren des Bauteils zwischen 520°C und 570°C bei einer niedrigen zweiten Nitrierkennzahl K_{N,2} im γ'-Nitrid-Bereich, vorzugsweise mit 0,2 ≤ K_{N,2} ≤ 0,4,
wobei die Nitrierkennzahl definiert ist als K_{N} = p(NH₃)/_{P}(H₂)^{3/2}.

Dadurch stellt sich für das Bauteil ein Massenanteil des Stickstoffs in Abhängigkeit der Bauteiltiefe t ein, wie er in **Fig.2** gezeigt ist.

## Patentansprüche

1. Verfahren zum Nitrieren eines hochdruckbelasteten, aus einem legierten Stahl bestehenden Bauteils eines Kraftstoffeinspritzsystems,
**gekennzeichnet durch** folgende Verfahrensschritte:
- Aktivieren des Bauteils in anorganischer Säure
- Voroxidieren des Bauteils in sauerstoffhaltiger Atmosphäre zwischen 380°C und 420°C
- Nitrieren des Bauteils zwischen 520°C und 570°C bei einer hohen ersten Nitrierkennzahl K_{N,1} im ε-Nitrid-Bereich
- Nitrieren des Bauteils zwischen 520°C und 570°C bei einer niedrigen zweiten Nitrierkennzahl K_{N,2} im γ'-Nitrid-Bereich,
wobei die Nitrierkennzahl definiert ist als ${K}_{N} = \frac{p \left({NH}_{3}\right)}{p {\left({H}_{2}\right)}^{3 / 2}}$

2. Verfahren nach Anspruch 1, **dadurch gekennzeichnet, dass** die erste Nitrierkennzahl K_{N,1} zwischen 1 und 10 liegt.

3. Verfahren nach Anspruch 1 oder 2, **dadurch gekennzeichnet, dass** die zweite Nitrierkennzahl K_{N,2} zwischen 0,2 und 0,4 liegt.

4. Bauteil, nitriert nach einem Verfahren der Ansprüche 1-3, **dadurch gekennzeichnet, dass** an der Oberfläche des Bauteils der Massenanteil des Stickstoffs zwischen 11% und 25% liegt.

5. Kraftstoffinjektor (1) zum Einspritzen von Kraftstoff in einen Brennraum einer Brennkraftmaschine mit einer Düsennadel (3), die längsbeweglich in einem Düsenkörper (4) geführt ist, **dadurch gekennzeichnet, dass** der Düsenkörper (4) ein Bauteil nach Anspruch 4 ist.

## Claims

1. Method for nitriding a component of a fuel injection system, said component being subject to high pressure and being composed of an alloyed steel,
**characterized by** the following method steps:
- activating the component in inorganic acid,
- pre-oxidizing the component in an oxygen-containing atmosphere between 380°C and 420°C,
- nitriding the component between 520°C and 570°C at a high first nitriding potential K_{N,1} in the ε nitride range,
- nitriding the component between 520°C and 570°C at a low second nitriding potential K_{N,2} in the γ' nitride range,
wherein the nitriding potential is defined as ${K}_{N} = \frac{p \left({NH}_{3}\right)}{p {\left({H}_{2}\right)}^{3 / 2}}$

2. Method according to Claim 1, **characterized in that** the first nitriding potential K_{N,1} is between 1 and 10.

3. Method according to Claim 1 or 2, **characterized in that** the second nitriding potential K_{N,2} is between 0.2 and 0.4.

4. Component nitrided by a method in Claims 1-3, **characterized in that** the percentage of nitrogen by mass at the surface of the component is between 11% and 25%.

5. Fuel injector (1) for injecting fuel into a combustion chamber of an internal combustion engine, having a nozzle needle (3) which is guided for longitudinal movement in a nozzle body (4), **characterized in that** the nozzle body (4) is a component according to Claim 4.

## Revendications

1. Procédé de nitruration d'un composant sollicité avec une pression élevée, constitué d'un acier allié, d'un système d'injection de carburant, **caractérisé par** les étapes de procédé suivantes :
- activation du composant dans un acide inorganique,
- préoxydation du composant dans une atmosphère contenant de l'oxygène entre 380°C et 420°C,
- nitruration du composant entre 520°C et 570°C, à un premier indice de nitruration élevé K_{N,1} dans la plage de nitrure ε,
- nitruration du composant entre 520°C et 570°C à un deuxième indice de nitruration faible K_{N,2} dans la plage de nitrure γ',
l'indice de nitruration étant défini par ${K}_{N} = \frac{p \left({NH}_{3}\right)}{p {\left({H}_{2}\right)}^{3 / 2}} .$

2. Procédé selon la revendication 1, **caractérisé en ce que** le premier indice de nitruration K_{N,1} est compris entre 1 et 10.

3. Procédé selon la revendication 1 ou 2, **caractérisé en ce que** le deuxième indice de nitruration K_{N,2} est compris entre 0,2 et 0,4.

4. Composant, nitruré selon un procédé selon les revendications 1 à 3, **caractérisé en ce que** la proportion en masse de l'azote à la surface du composant est comprise entre 11 % et 25 %.

5. Injecteur de carburant (1) pour l'injection de carburant dans une chambre de combustion d'un moteur à combustion interne comprenant une aiguille de buse (3) qui est guidée de manière déplaçable longitudinalement dans un corps de buse (4), **caractérisé en ce que** le corps de buse (4) est un composant selon la revendication 4.
